# EUROPÄISCHE PATENTSCHRIFT

(11) **EP 0 949 410 B1**
(45) Veröffentlichungstag und Bekanntmachung des Hinweises auf die Patenterteilung: **16.07.2003**
(21) Anmeldenummer: 99103176.6
(22) Anmeldetag: 18.02.1999
(51) Int. Cl.: F02C 7/30, F01D 9/02

(54) **Beschichteter Überströmkanal für eine Gasturbine**
Coated transition duct for a gas turbine
Conduit de transition revêtu pour une turbine à gaz

(30) Priorität: 07.04.1998 DE 19815473
(43) Veröffentlichungstag der Anmeldung: 13.10.1999
(73) Patentinhaber: MAN Turbomaschinen AG, 46145 Oberhausen (DE)
(72) Erfinder: Chandra, Sharad Dr.-Ing., 46145 Oberhausen (DE); Ellermann, Berthold Dipl.-Ing., 46569 Hünxe (DE); Gathmann, Heinz Dipl.-Ing., 44797 Bochum (DE); Schnieders, Werner Dipl.-Ing., 44137 Dortmund (DE)
(74) Vertreter: Radünz, Ingo, Dipl.-Ing.

(56) Entgegenhaltungen:
- WO-A-89/07159
- WO-A-91/02108
- WO-A-96/34128
- WO-A-96/34129
- DE-A- 4 242 099
- US-A- 5 223 045

## Beschreibung

Die Erfindung betrifft ein heißgasführendes Gassammelrohr einer Gasturbine zwischen der Brennkammer und dem Eintrittsflansch der Turbinenschaufeln aus einem hochwarmen und korrosionsbeständigen Basismetall M (Substrat) mit einer auf der Innenseite aufgebrachten Hochtemperaturkorrosions- und -oxydationsschicht.

Bei Gasturbinen-Anlagen wird das zweiarmige Gassammel- bzw. Hosenrohr zwischen den Brennkammergehäusen und dem Eintrittsstutzen der Turbinenschaufeln im Heißbetrieb einer extremen Beanspruchung und erhöhtem Verschleiß durch Temperatur, Druck und Korrosion ausgesetzt.

Die Verbrennungsluft wird in einem Verdichter auf hohen Druck verdichtet, wobei ein wesentlicher Teil den beiden Brennkammern zur Verbrennung, ein kleinerer Anteil zur Kühlung der heißen Metallteile verwendet wird.

In den Brennkammern wird der wesentliche O₂-Anteil der Luft durch Verbrennen eines Kohlenstoffträgers zum Oxydieren gebracht, Stickstoff verbleibt im Abgas als Ballast und wird durch den Verbrennungsvorgang bei hohem Druck zusätzlich auf hohe Temperaturen gebracht und strömt aus den Brennkammern in das Hosenrohr und von dort in die Turbine auf die Turbineneintrittsschaufeln und versetzt diese in erhöhte Rotation.

Das Gassammel- bzw. Hosenrohr besteht aus einem Eisen-Nickel-Basis-Werkstoff. Dieser wird durch hohen Druck und besonders durch eine erhöhte Gastemperatur angegriffen, wobei Sauerstoff die Metalloberfläche oxydiert.

Die Legierungselemente der Ni-Basis-Legierung wie Aluminium, Chrom oder dergleichen, vermindern eine weitere Oxydation durch Bildung von festen Oxydschichten.

Diese passive Oxydschicht verhindert aber nicht ein Durchdringen von Stickstoff, so daß im Laufe der Zeit der Stickstoff mit den obengenannten Legierungselementen Nitride bzw. Carbonnitride bilden kann, deren Bildung durch den höheren Druck des Gases thermodynamisch begünstigt wird.

Die Folge ist, daß es je nach Legierungsanteilen und Löslichkeit von N₂ unter der Oxydschicht zur Bildung von AIN (Nitriden) und/oder Cr-Carbonnitriden kommen kann.

Dieses führt einerseits zum Abbinden der Aluminiumkonzentration in dem Metall, so daß der Oxydationswiderstand abnimmt und es zur Bildung von AIN-Nadeln und/oder Cr-Carbonnitriden, die zu einer Versprödung des Metalles führt, kommt.

Dieser Mechanismus findet nicht nur in dem Brennraum des Hosenrohres statt, sondern auch in der mit Kühlluft beaufschlagten Außenoberfläche, welche nicht immer so weit gekühlt werden kann, daß die besagte Gasmetallreaktion nicht stattfinden kann.

Als Hochtemperaturkorrosionsschutz ist die gesamte Innenseite des Gassammelrohres mit einer einschichtigen MCrAlY-Schicht ausgekleidet, die sich durch einen erhöhten Chrom- und Al-Gehalt auszeichnet. Verwendung findet hierbei ein Spritzpulver auf Nickelbasis mit 31 % Cr, 11 % Al und 0,6 % Y.

Die HKO-Schicht entwickelt durch die erhöhten Cr- und Al-Gehalte in Verbindung mit Yttrium ein großes Widerstandspotential gegen Oxydation und Aufstickung und damit einen erhöhten Hochtemperaturkorrosions- und -oxydationswiderstand.

Als zusätzlicher Korrosions- und Wärmeschutz werden bei der heißgasbeaufschlagten Oberfläche des Innenkonus des Gassammelrohres Wärmedämmschichten (TBC = Thermal Barrier Coating) aufgebracht.

Die Wärmedämmschicht ist ein plasmagespritzes Beschichtungssystem, bestehend aus einer Haftschicht und einer keramischen Deckschicht, die die Wärmedämmung des Schichtsystems bewirkt.

Die Haftschicht (Bondcoat) dient neben der Haftung der Deckschicht auch zur Vermeidung von Hochtemperaturkorrosion/-oxydation des Werkstoffes. Um beide Funktionen optimal erfüllen zu können, besteht diese Haftschicht aus einer zweischichtigen MCrAlY-Schicht, einer sogenannten Haftschicht A und B.

Die Haftschicht A ist eine duktile MCrAlY-Schicht mit abgesenktem Chrom- und Aluminiumgehalt, um langfristig eine optimale Haftung am Substrat zu gewährleisten.

Die Haftschicht B ist eine MCrAlY-Schicht mit erhöhtem Chrom- und Aluminimgehalt. Dadurch wird neben des erhöhten Hochtemperaturkorrosions- und -oxydationswiderstandes eine Aufstickung des Grundwerkstoffes verhindert.

Die Deckschicht (Topcoat) besteht aus einer ZrO₂-Y₂-O₃-Keramik und bewirkt aufgrund ihrer geringeren Wärmeleitfähigkeit die Wärmedämmung dieser Schicht.

Hochtemperatur- und korrosionsfeste Schutzbeschichtungen aus Legierungen für Gasturbinenbauteile, die eine hohe Korrosionsfestigkeit bei mittleren und hohen Temperaturen erfordern, die unmittelbar mit den heißen Abgasen aus der Brennkammer in Berührung stehen, und die im wesentlichen Nickel, Chrom, Kobald, Aluminium und eine Beimischung von seltenen Erden enthalten, wurden in zahlreichen Zusammensetzungen entwickelt und auf den Markt gebracht.

Aus der WO 89/07159 sind Mehrfachschutzschichten für Metallgegenstände, insbesondere Gasturbinenschaufeln, bekannt. Gemäß der Erkenntnis, daß es zwei unterschiedliche Korrosionsmechanismen gibt, die für die Lebensdauer solcher Gegenstände von Bedeutung sind, werden zwei übereinanderliegende Schutzschichten angegeben, von denen die innere gegen Korrosionsangriffe bei Temperaturen von 600 °C bis 800 °C schützt und die äußere gegen Angriffe bei Temperaturen von 800 °C bis 900 °C optimiert ist. Zusätzlich kann als äußerste Überzugsschicht noch eine Thermobarriereschicht vorhanden sein. Bevorzugt wird als erste Überzugsschicht eine Diffusionsschicht mit einem Chromgehalt größer als 50 % und einem Gehalt an Eisen und/oder Mangan von mehr als 10 % und als zweite Überzugsschicht eine MCrAlY-Schicht mit z. B. etwa 30 % Chrom, etwa 7 % Aluminium und etwa 0,7 % Yttrium, die durch Plasmaspritzen bei vermindertem Druck aufgebracht wird.

Aus der WO 91/02108 ist eine Schutzbeschichtung, insbesondere für Gasturbinenbauteile, bekannt, die gute Korrosionseigenschaften im Temperaturbereich von 600 bis etwa 1150 °C hat. Die Schutzbeschichtung enthält (in Gewichtsprozent): 25 - 40 % Nickel, 28 - 32 % Chrom, 7 - 9 % Aluminium, 1 - 2 % Silizium, 0,3 - 1 % Yttrium; Rest Kobalt, mindestens 5 %; und unvermeidbare Verunreinigungen. Verschiedene Wahlkomponenten können hinzukommen. Durch Beigabe von Rhenium können die Eigenschaften der Schutzbeschichtung weiter verbessert werden. Dieser Effekt tritt schon bei geringen Zusätzen ein. Bevorzugt wird ein Bereich von 4 - 10 % Rhenium.

Die Beschichtungen können durch Plasmaspritzen oder Aufdampfen (PVD) aufgebracht werden und sind besonders geeignet für Gasturbinenschaufeln aus einer Superlegierung auf Nickelbasis oder Kobaltbasis. Auch andere Gasturbinenbauteile, insbesondere bei Gasturbinen mit hoher Eintrittstemperatur von z. B. über 1200 °C, können mit solchen Schutzbeschichtungen versehen werden.

Aus der WO 96/34128 ist eine Nickel- bzw. Kobalt-Metallegierung bekannt, auf die eine Schutzschicht gegen erhöhte Temperatur- und Korrosionsangriffe durch heiße Gase aus der Brennkammer einer Gasturbine aufgebracht werden.

Die dreischichtige Schutzschicht besteht aus einer ersten Bindeschicht aus einer MCrAlY-Zusammensetzung gegenüber dem zu schützenden Basismetall und einer zweiten Verankerungsschicht gegenüber der äußeren Oxydschicht.

Aus der WO 96/34129 ist ein Metallsubstrat auf Basis einer Nickel- oder Kobaltlegierung bekannt, auf die ein Schutzsystem gegen erhöhte Temperatur, Korrosion und Erosion aufgebracht wird.

Das Schutzsystem setzt sich aus einer Zwischenschicht, bestehend aus einer Bindeschicht, gegenüber dem Ni-Substrat und einer Verankerungsschicht gegenüber der äußeren Keramikschicht auf Zirkon-Oxyd-Basis zusammen.

Die äußere Keramikschicht dient dabei als Wärmedämmschicht.

Eine weitere Schutzbeschichtung ist aus der US 5 223 045 A bekannt.

Aus der DE 42 42 099 ist eine Vorrichtung, insbesondere Gasturbineneinrichtung, mit einer Beschichtung von Einrichtungsteilen, bekannt.

Dort werden Komponenten in Gasturbinensystemen und ähnlichen Vorrichtungen, die betriebsmäßig mit heißen Gasen in Kontakt kommen, mit einer Beschichtung versehen, die sowohl eine Korrosionsschutzwirkung als auch eine katalytische Wirkung haben. Dabei sind Komponenten im Temperaturbereich über 600 °C mit einer Beschichtung versehen, die oxidationskatalytisch wirkt und Komponenten in einem Temperaturbereich zwischen 350 °C bis 600 °C mit einer reduktionskatalytisch wirkenden Schicht. Es werden für die Beschichtung erster Art Mischoxyde mit Perowskit- oder Spinellstruktur auf LaMn-Basis, für die Beschichtung zweiter Art Mischoxyde gleicher Struktur auf LaCu-Basis verwendet.

Die Aufgabe der Erfindung besteht darin, die Gasmetallreaktion an der heißen inneren Oberfläche des Sammelmischrohres zu unterbinden oder so weit zu verzögern, daß die Lebensdauer dieses Teiles beachtlich verlängert wird und die Gasmetallreaktion auch an der gekühlten äußeren Oberfläche des Sammelmischrohres zu unterbinden oder so weit zu verzögern, daß die Lebensdauer der Teile beachtlich verlängert wird.

Die Lösung der Aufgabe erfolgt entsprechend Anspruch 1. Die,abhängigen Unteransprüche beziehen sich auf vorteilhafte Ausgestaltungen des heißgasführenden Gassammelrohres. Erfindungsgemäß werden daher die Oberflächen des heißgasführenden Gassammel- bzw. Hosenrohres zwischen Brennkammergehäuse und Turbine sowohl von innen als auch von außen mit einer Hochtemperaturkorrosions- und -oxydationsschicht versehen, die aus einer einschichtigen MCrAlY-Schicht besteht, so daß eine Gasmetallreaktion von Stickstoff mit dem Metall des Gassammelrohres unterbunden oder weitgehend verzögert wird. Das Basismetall M kann dabei aus einer Eisen-Nickeloder Eisen-Chrom-Legierung (M = Ni oder Cr) bestehen.

Die Hochtemperaturkorrosions- und -oxydationsschicht mit einem Gehalt von 31 % Cr, 11 % Al, 0,6 % Y und Restnickel hat daher so hohe Cr- und Al-Gehalte, daß ein großes Widerstandspotential in der Schutzschicht gegen Oxydation und Aufstickung und damit ein erhöhter Hochtemperaturkorrosions- und oxydationswiderstand gegeben ist.

Die Beschichtung des kompletten Hosenrohres - innen und außen - erfolgt manuell oder als programmgesteuerte MCrAlY-Plasmabeschichtung in einer Schichtstärke von 60 ± 40 µm.

Der Innenkonus des Gassammelrohres wird am Übergang zu der Gasturbine zusätzlich mit einer einseitigen Wärmedämmschicht ausgekleidet. Diese Wärmedämmschicht besteht bekannterweise aus einer zweischichtigen MCrAlY-Schicht - Schicht A und B - und einer keramischen Deckschicht.

Die Haftgrundschicht A ist eine duktive MCrAlY-Schicht mit abgesenktem Chrom- und Aliminiumgehalt, um eine Haftung dieser Schicht am Grundwerkstoff des Gassammelrohres zu gewährleisten.

Die Haftgrundschicht B entspricht in der Zusammensetzung der Hochtemperaturkorrosions- und -oxydationsschicht.

Komplementiert wird die Wärmedämmschicht durch eine keramische Deckschicht (Topcoat) auf Zirkonbasis, die aufgrund ihrer geringen Wärmeleitfähigkeit die Wärmedämmung bewirkt. Die Wärmedämmschicht setzt sich aus einer Schichtdicke von 60/60/250 µm zusammen.

Das Gassammelrohr wird zusätzlich an den beiden Eintrittsöffnungen mit einer Antiverschleißbeschichtung versehen.

Ausführungsbeispiele der Erfindungen werden anhand von schematischen Zeichnungen erläutert.

Es zeigen:
- Fig. 1: eine mehrdimensionale Ansicht des Gassammelrohres,
- Fig. 2: einen Schnitt durch das Hosenrohr mit der beidseitigen HKO-Schicht,
- Fig. 3: einen Schnitt durch das Gassammelrohr im Bereich eines der beiden Eintrittsöffnungen und
- Fig. 4: einen Schnitt durch die Wärmedämmschicht.

Fig. 1 zeigt eine mehrdimensionale Ansicht des Gassammel- bzw. Hosenrohres (1) mit im oberen Bereich angeordneten Eintrittsöffnungen (2) für das Heißgas aus den beiden nicht dargestellten Brennkammern.

Das Gassammelrohr (1) ist sowohl außen als auch innen mit einer Hochtemperaturkorrosions- und -oxydationsschicht (4) ausgekleidet.

Das Heißgas (s. Pfeile) strömt aus den beiden Brennkammern durch die Eintrittsöffnungen (2) in das Gassammelrohr (1), wird im unteren Gassammelraum (3) gesammelt und verläßt das Gassammelrohr (1) Richtung Turbine, wobei das Gassammelrohr (1) durch einen äußeren Flansch (5) und einen inneren Flansch (6) an die Gegenflansche der Turbine angeschlossen wird.

Fig. 2 zeigt einen Schnitt durch die Wand des Hosenrohres mit der Hochtemperaturkorrosions- und -oxydations- (HKO)-Schicht. Auf beiden Seiten des Basismetalles (9) ist eine 60 µm starke HKO-Schicht (4) aufgebracht.

Fig. 3 zeigt einen Schnitt durch das Gassammelrohr (1), das zwischen den nicht dargestellten Brennkammergehäusen und einer nachgeschalteten Turbine angeordnet ist.

Das heiße und korrosive Abgas verläßt das Mischrohr der Brennkammer und strömt durch die Eintrittsöffnung (2) in das Gassammelrohr (1), das innerhalb eines nicht dargestellten Gehäuses zwischen den Flanschen des Brennkammergehäuses und den Flanschen der Turbine angeordnet ist.

Das beidseitig mit einer HKO-Schicht (4) beschichtete Basismetall (9) des Gassammelrohres (1) wird außen durch ein Kühlmedium gekühlt.

Das komprimierte Heißgas wird in dem unteren Gassammelraum (3) zwischen den Flanschen (5) und (6) zusammengeführt, bevor es in die Turbine strömt und den Turbinenläufer mit den Laufschaufeln in Rotation versetzt.

Die Eintrittsöffnungen (2) des Gassammelrohres (1) sind im Gaseintrittsbereich zusätzlich mit einer Antiverschleißbeschichtung (7) versehen.

Der Innenkonus (13) ist im Bereich des Flansches anstelle der HKO-Schicht (4) zusätzlich mit einer Wärmedämmschicht (8) ausgekleidet.

Entsprechend Fig. 4 besteht die Wärmedämmschicht (8) aus einer zweischichtigen (A und B) MCrAlY-Schicht, wobei die A-Schicht (10) als Haftgrundschicht gegenüber dem Basismetall (9) und die B-Schicht (11) als Haftgrundschicht gegenüber der keramischen Schicht (12) wirkt.

In diesem Bereich des Innenkonus wird das Substrat/ Basismetall (9) auf einer Seite durch die HKO-Schicht (4), auf der anderen Seite durch die Wärmedämmschicht (8) geschützt.

### Bezugsziffernliste:

- 1: Gassammel- oder Hosenrohr
- 2: Eintrittsöffnungen zu 1
- 3: Unterer Gassammelraum
- 4: Hochtemperaturkorrosions- und -oxydationsschicht
- 5: Äußerer Flansch
- 6: Innerer Flansch
- 7: Antiverschleißbeschichtung an 2
- 8: einseitige Wärmedämmschicht
- 9: Substrat/Basismetall
- 10: MCrAlY-A-Schicht
- 11: MCrAlY-B-Schicht
- 12: Keramische Schicht
- 13: Innenkonus

## Patentansprüche

1. Heißgasführendes Gassammelrohr einer Gasturbine zwischen der Brennkammer und dem Eintrittsflansch der Turbinenschaufeln aus einem hochwarmen und korrosionsbeständigen Basismetall M mit einer auf der Innenseite aufgebrachten Hochtemperaturkorrosions- und -oxydationsschicht,
**dadurch gekennzeichnet,**
**daß** sowohl an der Innen- als auch an der Außenseite des Basismetalles (9) des Gassammelrohres (1) eine Hochtemperaturkorrosions- und -oxydationsschicht (4) aufgebracht wird.

2. Heißgasführendes Gassammelrohr nach Anspruch 1,
**dadurch gekennzeichnet,**
**daß** das Basismetall M aus einer Nickel-Basis-Legierung besteht.

3. Heißgasführendes Gassammelrohr nach Anspruch 1 und 2,
**dadurch gekennzeichnet,**
**daß** die Hochtemperaturkorrosions- und -oxydations- bzw. MCrAlY-Schicht (4) aus einem Anteil von 31 % Cr, 11 % Al und 0,6 % Y besteht.

4. Heißgasführendes Gassammelrohr nach den Ansprüchen 1 - 3,
**dadurch gekennzeichnet,**
**daß** das Basismetall (9) des Innenkonus (13) zusätzlich mit einer einseitigen Wärmedämmschicht (8) ausgekleidet ist.

5. Heißgasführendes Gassammelrohr nach Anspruch 4,
**dadurch gekennzeichnet,**
**daß** die Wärmedämmschicht (8) aus einer zweischichtigen (A und B) MCrAlY-Schicht (10, 11) und einer keramischen Deckschicht (12) besteht.

6. Heißgasführendes Gassammelrohr nach Anspruch 5,
**dadurch gekennzeichnet,**
- **daß** die A-Schicht (10) eine duktile MCrAlY-Schicht mit abgesenktem Cr- und Al-Gehalt ist und
- **daß** die B-Schicht (11) eine MCrAlY-Schicht mit erhöhtem Cr- und Al-Gehalt ist.

## Claims

1. Hot-gas-conducting gas collecting pipe of a gas turbine between the combustion chamber and the entry flange of the turbine blades, consisting of a high-temperature and corrosion-resistant base metal M with a high-temperature corrosion and oxidation coating applied to the inner side, **characterised in that** a high-temperature corrosion and oxidation coating (4) is applied not only to the inner side, but also the outer side of the base metal (9) of the gas collecting pipe (1).

2. Hot-gas-conducting gas collecting pipe according to claim 1, **characterised in that** the base metal M consists of a nickel-based alloy.

3. Hot-gas-conducting gas collecting pipe according to claim 1 and 2, **characterised in that** the high-temperature corrosion and oxidation or MCrAlY coating (4) consists of a proportion of 31% Cr, 11% Al and 0.6 % Y.

4. Hot-gas-conducting gas collecting pipe according to claims 1 to 3, **characterised in that** the base metal (9) of the inner cone (13) is additionally lined with a thermal insulating layer (8) at one side.

5. Hot-gas-conducting gas collecting pipe according to claim 4, **characterised in that** the thermal insulating layer (8) consists of a double-layer (A and B) MCrAlY coating (10, 11) and a ceramic covering layer (12).

6. Hot-gas-conducting gas collecting pipe according to claim 5, **characterised in that** the A layer (10) is a ductile MCrAlY layer with reduced Cr and Al content and that the B layer (11) is an MCrAlY coating with increased Cr and Al content.

## Revendications

1. Collecteur de gaz acheminant des gaz chauds d'une turbine à gaz entre la chambre de combustion et la bride d'admission des aubes de turbine, en un métal de base M résistant aux hautes températures et à la corrosion comportant une couche anti-corrosion haute température et anti-oxydation appliquée sur la face intérieure,
**caractérisé en ce que**,
une couche anti-corrosion haute température et anti-oxydation (4) est appliquée aussi bien sur la face intérieure que sur la face extérieure du métal de base (9) du collecteur de gaz (1).

2. Collecteur de gaz acheminant des gaz chauds selon la revendication 1,
**caractérisé en ce que**,
le métal de base M est constitué d'un alliage à base de nickel.

3. Collecteur de gaz acheminant des gaz chauds selon la revendication 1 et 2,
**caractérisé en ce que**,
la couche anti-corrosion haute température et anti-oxydation ou en MCrAlY (4) est constituée d'une proportion de 31 % de Cr, de 11 % de Al et de 0,6 % de Y.

4. Collecteur de gaz acheminant des gaz chauds selon l'une des revendications 1 à 3,
**caractérisé en ce que**,
le métal de base (9) du cône intérieur (13) est revêtu en supplément d'une couche thermo-isolante (8) unilatérale.

5. Collecteur de gaz acheminant des gaz chauds selon la revendication 4,
**caractérisé en ce que**,
la couche thermo-isolante (8) est constituée d'une couche de MCrAlY (10, 11) bi-couche (A et B) et d'une couche de couverture en céramique (12).

6. Collecteur de gaz acheminant des gaz chauds selon la revendication 5,
**caractérisé en ce**
- **que** la couche A (10) est une couche de MCrAlY ductile à teneur en Cr et Al abaissée et
- **que** la couche B (11) est une couche de MCrAlY à teneur en Cr et Al accrue.
